# EUROPÄISCHE PATENTSCHRIFT

(11) **EP 1 260 615 B1**
(45) Veröffentlichungstag und Bekanntmachung des Hinweises auf die Patenterteilung: **19.03.2003**
(21) Anmeldenummer: 01111708.2
(22) Anmeldetag: 14.05.2001
(51) Int. Cl.: C25D 5/54, C23C 18/18

(54) **Metallbeschichtung von Graphit**
Metal coating of graphite
Procédé pour la métallisation de graphite

(43) Veröffentlichungstag der Anmeldung: 27.11.2002
(73) Patentinhaber: FRANZ Oberflächentechnik GmbH & Co KG, 82538 Geretsried (DE)
(72) Erfinder: Franz, Wolf-Dieter, 82538 Geretsried (DE)
(74) Vertreter: Szynka, Dirk

(56) Entgegenhaltungen:
- GB-A- 1 283 916
- US-A- 3 547 692
- DATABASE WPI Section Ch, Week 199112 Derwent Publications Ltd., London, GB; Class E36, AN 1991-082843 XP002179035 & JP 03 027175 A (KOBE STEEL LTD), 5. Februar 1991 (1991-02-05)
- PATENT ABSTRACTS OF JAPAN vol. 010, no. 071 (C-334), 20. März 1986 (1986-03-20) & JP 60 208495 A (OKUNO SEIYAKU KOGYO KK), 21. Oktober 1985 (1985-10-21)

## Beschreibung

Die vorliegende Erfindung betrifft ein Verfahren zur Metallbeschichtung von Graphit.

Graphit findet als Werkstoff die unterschiedlichsten Anwendungen. In vielen Fällen müssen Graphitteile für elektrisch leitende Verbindungen eingesetzt werden, wobei häufig nur mechanisch geklemmt und durch Andrücken anderer elektrisch leitfähiger Teile kontaktiert wird (insbesondere durch Anpressen von Metallkontakten). Bei zahlreichen technischen Problemstellungen ist allerdings eine Verbindung durch Löten oder andere Verbindungstechniken gefordert, so dass das Graphitteil eine metallische Oberfläche benötigt.

Die GB 1 283 916 offenbart die Metallisierung von kohlefaserverstärkten Kunststoffteilen durch eine anodische Ätzung in Schwefelsäure und nachfolgende galvanische Beschichtung mit Kupfer oder Nickel. Die JP 3027175 (Derwent Abstract XP-002179035) bezieht sich auf die Verbesserung der Orientierungsqualität und der Zugfestigkeit von Kohlefaserteilen durch eine anodische Ätzung in Lithium-, Natrium- oder Kaliumlauge. Die US 3 547 692 beschreibt ein zweistufiges stromloses Metallisierungsverfahren mit jeweils nachfolgenden Heizschritten. Dabei wird auf Kohlenstoffmaterialien zunächst eine Carbidschicht gebildet und die zweite Metallschicht dann durch Diffusion auf der Carbidschicht verankert. Die JP 60208495 bezieht sich ausweislich ihres Patent Abstract of Japan auf die Vorbehandlung von Kohlenstoffmaterial zu einer elektrischen Beschichtung mit einer leichten alkalischen Ätzung und nachfolgenden Bekeimung mit Pd oder Ag.

Der Erfindung liegt das technische Problem zugrunde, ein Verfahren zur Beschichtung von Graphit mit Metallen anzugeben.

Erfindungsgemäß ist hierzu ein Verfahren zur Metallbeschichtung von Graphit vorgesehen, das gekennzeichnet ist durch folgende Schritte in folgender Reihenfolge: ein alkalisches Ätzbad des Graphits im anodischen Betrieb und eine galvanische Metallbeschichtung des Graphits.

Die Erfindung geht von dem Gedanken aus, dass eine Metallbeschichtung von Graphit, also das Aufbringen auf dem Graphit haftender und nicht nur aufliegender Metallschichten, zur elektrischen Kontaktierung und/oder zur mechanischen Befestigung von Graphitbauteilen einen wertvollen Beitrag leistet. Zum einen können auf die aufgebrachten Metallschichten andere metallische Kontaktstücke aufgedrückt werden, wobei sich vergleichsweise niedrige Übergangswiderstände ergeben. Zum zweiten können die Metallschichten als Grundlage für Lötverbindungen oder andere Verfahren zur Herstellung einer festen Verbindung mit dem Bauteil verwendet werden, die eine Metalloberfläche voraussetzen.

Der wesentliche Punkt ist dabei die Sicherstellung einer guten Haftung zwischen den aufzubringenden Metallschichten und der eigentlichen Graphitoberfläche. Der Erfinder hat festgestellt, dass sich eine gute Haftung erzielen lässt, wenn das Graphitbauteil zuerst in einem alkalischen Ätzbad im anodischen Betrieb vorbehandelt und aktiviert wird und anschließend eine galvanische Beschichtung stattfindet. Durch das alkalische Ätzbad im anodischen Betrieb wird die Graphitoberfläche nicht nur gründlich gereinigt sondern auch leicht angeätzt, so dass die nachfolgende galvanische Beschichtung eine von Fremdverunreinigungen sowie Graphitstaub weitgehend freie und leicht angerauhte Oberfläche vorfindet. Dadurch kann sich die Metallschicht gut in der Graphitoberfläche verzahnen, was den Hafteigenschaften wesentlich zugute kommt. Das alkalische Ätzbad schafft die Voraussetzung für eine hochgradig haftfeste und temperaturbeständige Beschichtung mit Metallen.

Optional kann die Graphitoberfläche vor der galvanischen Metallbeschichtung mit Pd bekeimt werden. Außerdem kann nachfolgend zu dieser Pd-Bekeimung eine sog. chemische Metallschicht abgeschieden werden. Dabei handelt es sich um eine außenstromlose Abscheidung eines Metalls mit einem Reduktionsmittel. Diese außenstromlose Abscheidung ist optional, setzt jedoch vorzugsweise die Pd-Bekeimung voraus. Vorzugsweise wird bei der außenstromlosen Abscheidung Ni oder Cu abgeschieden, wobei die beiden Metalle auch gemeinsam oder in Verbindung mit anderen Metallen vorliegen können.

Die Reinigungswirkung des alkalischen Ätzbades kann durch eine Ultraschallbehandlung unterstützt werden. Diese hilft, an der Oberfläche haftende Partikel von der Oberfläche abzulösen und unterstützt ferner die Durchmischung und den Konzentrationsausgleich in Oberflächennähe. Die Ultraschallbehandlung hat jedoch verschiedene Nachteile. Bei manchen Bauteilen ist sie wegen der mechanischen Beanspruchung empfindlicher Teile unerwünscht. Außerdem erfordert sie den Einbau der Teile in eine zur Ultraschallbehandlung geeignete Vorrichtung. Zur Perfektionierung der Gleichmäßigkeit der Ultraschallbehandlung können dabei insbesondere ringförmige Anordnungen der zu behandelnden Chargen von Bauteilen gewählt werden, was jedoch apparativ relativ aufwendig ist.

Gemäß einem besonders bevorzugten Merkmal der Erfindung wird auf die geschilderte Ultraschallbehandlung gänzlich verzichtet und damit der zeitliche und apparative Aufwand deutlich verringert. Stattdessen werden die behandelten Graphitteile aus dem alkalischen Ätzbad direkt, d.h. in unmittelbarem zeitlichen Zusammenhang und ohne weitere Zwischenbehandlung, in eine dünne wässrige Lösung oder in Wasser getaucht. Dabei entstehen auf den Oberflächen der Teile wegen der dort noch anhaftenden Reste der im Ätzbad verwendeten Lösung große Konzentrationsgradienten. Die Lösungsreste des Ätzbades reagieren mit dem Wasser oder der dünnen Lösung kurz und relativ heftig, was sich daran bemerkbar macht, dass die oberflächennahen Bereiche im Wasser oder in der wässrigen Lösung kurz aufschäumen. Dieses Aufschäumen hat nach Beobachtung des Erfinders eine dem Ultraschallbad vergleichbare Reinigungswirkung und entfernt die zuvor im Ätzbad bereits weggeätzten oder angelösten Verunreinigungen wirksam und einfach von der Oberfläche.

Die soeben beschriebene Vorgehensweise sollte also vorzugsweise dazu benutzt werden, eine Ultraschallbehandlung jedenfalls in diesem Bereich des Verfahrens ganz wegzulassen.

Die erwähnte galvanische Metallbeschichtung des Graphits kann auf Gestellen und bei entsprechender Teilegeometrie in Trommeln ablaufen. Die galvanische Beschichtung kann vorzugsweise mit Cu, Ni oder Sn, einer Mischung dieser Metalle oder einer Mischung eines oder mehrerer dieser Metalle mit anderen Metallen erfolgen. Insbesondere Sn und Sn-Legierungen haben gute Löteigenschaften, so dass die galvanische Schicht für einen späteren (optionalen) Lötschritt eine gute Grundlage bildet.

Somit kann nach dem Ätzvorgang vorzugsweise entweder
- eine Pd-Bekeimung + chemisch Ni + Cu (oder Ni)
- oder nach Spülen galvanisch Ni direkt
- oder nach Spülen galvanisch Cu direkt
aufgebracht werden; auf diese Schichten erfolgt dann der weitere Schichtaufbau (Sn oder andere Metalle).

Bevorzugte Parameterbereiche der galvanischen Beschichtung sind eine Stromdichte von 1-10 A/dm² und eine Behandlungszeit, d.h. Bad und Einschaltzeit des Stromes, von 5-60 Minuten.

Das alkalische Ätzbad kann vorzugsweise in Natronlauge (NaOH-Lösung) oder Kali-Lauge (KOH-Lösung) oder einer Mischung der beiden Laugen erfolgen, und zwar beispielsweise in einem Konzentrationsbereich von 10-60 Gew.-%, besonders bevorzugterweise 20-50 Gew.-% und im nach Feststellungen des Erfinders besten Fall zwischen 30 und 40 Gew.-%. Dabei haben sich Temperaturen von 20°-70°C bewährt, wobei Temperaturen über 30° bzw. 40° und im nach Feststellungen des Erfinders günstigsten Fall über 50° günstiger sind. Der bevorzugte Temperaturbereich liegt zwischen 55° und 65°C.

Der Begriff "Graphit" richtet sich bei dieser Erfindung auf alle Materialien, bei denen Graphit in solchem Umfang enthalten ist und auf der relevanten Oberfläche auftritt, daß die Metallbeschichtung eben auch der Graphitoberflächen selbst für das technische Ergebnis wesentlich ist. Dies umfaßt natürlich zunächst einmal alle reinen Graphitmaterialien sowie solche mit geringfügigen Zusätzen. Vorzugsweise richtet sich die Erfindung jedoch auch auf kunststoffgebundene Graphitmaterialien, bei denen Graphitpartikel in einer Kunststoffmatrix enthalten sind. Solches Material hat verschiedene technische Anwendungen, bei denen das erfindungsgemäße Verfahren von großem Vorteil sein kann.

Konkret kann die Erfindung gemäß folgendem Ausführungsbeispiel realisiert werden, dessen Einzelheiten jedoch nicht beschränkend zu verstehen sind:

Ein aus kunststoffgebundenem Graphit bestehendes Bauteil eines elektrotechnischen Geräts wird in konventioneller Weise soweit hergestellt, dass die endgültige Form gegeben ist. Dann werden größere Zahlen des Bauteils als Charge in einer handelsüblichen Einrichtung für elektrolytische Ätzvorgänge in 35 Gew.-%-iger NaOH-Lösung bei 60°C für 10 Minuten im anodischen Betrieb gereinigt und geätzt und anschließend direkt in ein einfaches Wasserbad bei Zimmertemperatur eingebracht. Dort schäumt die Lösung in der Umgebung der Bauteile der Charge kurz auf, die Charge wird weiter gespült und dann in an sich bekannter Weise mit Pd bekeimt. Dazu stehen kommerzielle ionogene oder kolloidale Pd-Lösungen zur Verfügung. Die Pd-Keime dienen als Katalysator für die folgende Metallisierungsschritte.

Auf die Pd-bekeimten Graphitbauteile wird dann eine 0,1-2 µm starke Ni-Schicht chemisch (außenstromlos) abgeschieden. Diese Nickelschicht kann, da sie sehr dünn ist, anschließend noch mit chemisch Nickel, chemisch Kupfer, galvanisch Nickel und/oder galvanisch Kupfer verstärkt werden.

Auf die chemische Metallschicht kann dann eine elektrolytische Sn-Legierung aufgebracht werden, die so dick ist (ca. 5-10 µ), dass direkt darauf die Lötstellen angebracht werden können. Der Lötvorgang ist völlig konventionell, weil dabei nur noch die Oberfläche der Sn-Legierung eine Rolle spielt.

Die Lötstelle kann nicht nur für hervorragende elektrische Kontakte zu dem Graphitbauteil verwendet werden. Sie hat außerdem eine so gute Haftung auf dem Graphitbauteil, dass sie auch zur mechanischen Befestigung dienen kann, so dass das Graphitbauteil nicht mehr geklemmt oder durch Bohrungen in dem Graphitbauteil angeschraubt oder anderweitig in bezug auf das Graphitbauteil form- oder kraftschlüssig befestigt werden muss. Es kann einfach eine geeignete Metallasche als Montagehilfe verwendet werden.

## Patentansprüche

1. Verfahren zur Metallbeschichtung von Graphit,
**gekennzeichnet durch** folgende Schritte in folgender Reihenfolge:
- anodisches Ätzen des Graphits in einem alkalisches Ätzbad
- und eine galvanische Metallbeschichtung des Graphits.

2. Verfahren nach Anspruch 1, **gekennzeichnet durch** folgenden Schritt zwischen dem alkalischen Ätzbad und der galvanischen Metallbeschichtung:
- eine Pd-Bekeimung des Graphits.

3. Verfahren nach Anspruch 2, **gekennzeichnet durch** folgenden Schritt zwischen der Pd-Bekeimung und der galvanischen Metallbeschichtung:
- eine außenstromlose Metallabscheidung zur Verstärkung der Pd-Schicht.

4. Verfahren nach Anspruch 3, bei dem bei der außenstromlosen Abscheidung zumindest Ni oder Cu abgeschieden wird.

5. Verfahren nach einem der vorstehenden Ansprüche, **gekennzeichnet durch** folgenden Schritt zwischen dem alkalischen Ätzbad und dem nachfolgenden Schritt:
- ein direktes Einbringen des Graphits aus dem alkalischen Ätzbad in Wasser oder eine dünne wässrige Lösung.

6. Verfahren nach Anspruch 5, bei dem zwischen dem alkalischen Ätzbad und der ersten nachfolgenden Metallbeschichtung keine Ultraschallbehandlung durchgeführt wird.

7. Verfahren nach einem der vorstehenden Ansprüche, bei dem bei der galvanischen Metallbeschichtung mit zumindest Cu, Ni oder Sn beschichtet wird.

8. Verfahren nach einem der vorstehenden Ansprüche, bei dem die Stromdichte bei der galvanischen Metallbeschichtung zwischen 1 und 10 A/dm² liegt.

9. Verfahren nach einem der vorstehenden Ansprüche, bei dem die Stromzeit bei der galvanischen Metallbeschichtung zwischen 5 und 60 Minuten liegt.

10. Verfahren nach einem der vorstehenden Ansprüche, bei dem das alkalische Ätzbad in einer Lösung aus im wesentlichen 10-60 Gew.-%-iger Lösung von NaOH und/oder KOH durchgeführt wird.

11. Verfahren nach Anspruch 10, bei dem das alkalische Ätzbad bei einer Temperatur zwischen 20° und 70°C abläuft.

12. Verfahren nach einem der vorstehenden Ansprüche, bei dem es sich bei dem Graphit um kunststoffgebundene Graphitpartikel handelt.

13. Verfahren zum Herstellen einer Lötverbindung mit einem Graphitbauteil, bei dem mit einem Verfahren nach einem der vorstehenden Ansprüche eine Metallbeschichtung auf dem Graphitbauteil aufgebracht wird und danach auf der so hergestellten Metallschicht eine Lötstelle angebracht wird.

## Claims

1. A method of metal coating graphite comprising the steps in the following order:
- anodic etching said graphite in an alkaline etchant,and
- electroplating said graphite.

2. The method as set forth in claim 1 comprising the following step between anodic etching and electroplating
- Pd seeding said graphite.

3. The method as set forth in claim 2 comprising the following step between Pd seeding and electroplating
- electroless plating to reinforce said Pd coating.

4. The method as set forth in claim 3 wherein at least Ni or Cu is deposited in electroless plating.

5. The method as set forth in any of the preceding claims comprising the following step between anodic etching and the subsequent step
- directly transferring said graphite from anodic etching into water or a weak aqueous solution.

6. The method as set forth in claim 5 wherein between alkaline etching and said first subsequent metal coating no ultrasound treatment is implemented.

7. The method as set forth in any of the preceding claims wherein electroplating involves at least Cu, Ni or Sn.

8. The method as set forth in any of the preceding claims wherein the current density in electroplating is in the range 1 to 10 A/dm².

9. The method as set forth in any of the preceding claims wherein the current duration in electroplating is in the range 5 to 60 minutes.

10. The method as set forth in any of the preceding claims wherein alkaline etching is done in a solution of NaOH and/or KOH mainly in the range 10 to 60% by weight.

11. The method as set forth in claim 10 wherein alkaline etching is done at a temperature in the range 20°C to 70°C.

12. The method as set forth in any of the preceding claims wherein said graphite is graphite particles bounded by plastics.

13. A method of fabricating a solder connection to a graphite component wherein by a method as set forth in any of the preceding claims a metal coating is deposited on said graphite component, after which a solder pad is applied to said metal coating as thus produced.

## Revendications

1. Procédé pour la métallisation de graphite, **caractérisé par** les étapes suivantes dans l'ordre suivant :
- corrosion par anodisation du graphite dans un bain corrosif alcalin
- et métallisation galvanique du graphite.

2. Procédé selon la revendication 1, **caractérisé par** l'étape suivante entre le bain corrosif alcalin et la métallisation galvanique :
- une germination au Pd du graphite.

3. Procédé selon la revendication 2, **caractérisé par** l'étape suivante entre la germination au Pd et la métallisation galvanique :
- une métallisation sans courant extérieur pour renforcer la couche de Pd.

4. Procédé selon la revendication 3, avec lequel au moins du Ni ou du Cu est précipité lors de la précipitation sans courant extérieur.

5. Procédé selon l'une des revendications précédentes, **caractérisé par** l'étape suivante entre le bain corrosif alcalin et l'étape qui suit :
- une introduction directe du graphite à partir du bain corrosif alcalin dans l'eau ou dans une solution légère aqueuse.

6. Procédé selon la revendication 5, avec lequel aucun traitement aux ultrasons n'est effectué entre le bain corrosif alcalin et la première métallisation qui suit.

7. Procédé selon l'une des revendications précédentes, avec lequel le revêtement lors de la métallisation galvanique s'effectue au moins avec du Cu, du Ni ou du Sn.

8. Procédé selon l'une des revendications précédentes, avec lequel la densité de courant lors de la métallisation galvanique est comprise entre 1 et 10 A/dm².

9. Procédé selon l'une des revendications précédentes, avec lequel la durée du courant lors de la métallisation galvanique est comprise entre 5 et 60 minutes.

10. Procédé selon l'une des revendications précédentes, avec lequel le bain corrosif alcalin est effectué dans une solution composée d'une solution d'au moins 10-60 % massiques de NaOH et/ou de KOH.

11. Procédé selon la revendication 10, avec lequel le bain corrosif alcalin se déroule à une température comprise entre 20°C et 70°C.

12. Procédé selon l'une des revendications précédentes, avec lequel le graphite est constitué de particules de graphite liées par une matière plastique.

13. Procédé pour réaliser une liaison soudée avec un composant en graphite, avec lequel une métallisation est appliquée sur le composant en graphite avec un procédé selon l'une des revendications précédentes et un point de soudure est ensuite appliqué sur la couche métallique ainsi réalisée.
